# DEMANDE DE BREVET EUROPEEN

(11) **EP 2 098 305 A1**
(43) Date de publication de la demande: **09.09.2009**
(21) Numéro de dépôt: 08152409.2
(22) Date de dépôt: 06.03.2008
(51) Int. Cl.: B05D 7/24, B05D 5/08

(54) **Procédé pour déposer une couche fluorée à partir d'un monomère précurseur**

(71) Demandeur: UNIVERSITE LIBRE DE BRUXELLES, 1050 Brussels (BE)
(72) Inventeur: Réniers, François, 1170 Bruxelles (BE); Vandencasteele, Nicolas, 1190 Bruxelles (BE); Bury, Olivier, 6032 Mont-sur-Marchienne (BE)
(74) Mandataire: pronovem

(57) **Abrégé**

Procédé pour déposer une couche fluorée sur un substrat, comprenant l'injection d'un mélange gazeux comprenant un composé fluoré et un gaz porteur dans une zone de décharge ou de post-décharge d'un plasma atmosphérique à une pression comprise entre 0,8 et 1,2 bar, dans lequel ledit composé fluoré a une température d'ébullition à une pression de 1 bar supérieure à 25°C.

## Description

### Domaine de l'invention

L'invention concerne le dépôt de couches minces de composés hydrophobes à la surface d'un substrat.

### Etat de la technique

Les modifications de surfaces afin de leur conférer de nouvelles propriétés sont choses courantes. Dans cette approche, afin de rendre des surfaces antiadhésives (y compris aux protéines), antisalissantes ou encore (ultra)hydrophobes, il est commun de déposer à la surface de celles-ci une couche composée, en tout ou en partie, de molécules fluorées. Ces procédés sont actuellement réalisés principalement par la technique de PACVD (plasma assisted chemical vapour deposition) ou PECVD (plasma enhanced chemical vapour deposition). La technique habituelle consiste à injecter dans un réacteur plasma, fonctionnant à basse pression, un monomère fluoré gazeux (CF4 étant le plus simple, mais de nombreuses variantes existent, comme C2F6, C3F8, C4F8, des fluoroalkylsilanes, etc....). Le type de plasma utilisé (RF, micro-onde, ...) diffère selon les études, mais le principe reste le même : le précurseur est activé dans la décharge, à basse pression, et une polymérisation par plasma, en phase gazeuse ou à l'interface, à lieu. La limitation principale dans ces techniques tient dans le fait qu'elles ont impérativement lieu à une pression réduite (sous vide). Une autre limitation dans la plupart de ces techniques est la nécessité d'utiliser des gaz extrêmement réactifs, et donc dangereux à transporter, stocker, et manipuler. Ces gaz sont aussi fortement générateurs d'effets de serre et leur utilisation est réglementée par le protocole de Kyoto. Ces contraintes contribuent à limiter les dépôts de couches fluorées aux produits à haute valeur ajoutée.

### Description des Figures

Figure 1 : Vue générale d'un système de dépôt par plasma atmosphérique
Figure 2 : Vue en coupe d'un système de dépôt cylindrique.
Figure 3 : Spectres XPS de l'échantillon traité dans l'exemple 2
Figure 4 : Détail du spectre XPS de l'échantillon traité dans l'exemple 2, pic du carbone

### Buts de l'invention

La présente invention a pour but premier d'éviter les inconvénients des procédés existants. Elle tente en particulier d'éviter la nécessité d'opérer à pression réduite. Elle a également pour but de permettre l'utilisation de monomères liquides, plus faciles à manipuler que les monomères gazeux et souvent moins controversés sur le plan toxicologique et environemental.

### Résumé de l'invention

La présente invention concerne un procédé pour déposer une couche fluorée sur un substrat, comprenant l'injection d'un mélange gazeux comportant un composé fluoré et un gaz porteur dans une zone de décharge ou de post-décharge d'un plasma atmosphérique à une pression comprise entre 0,8 et 1,2 bar, **caractérisé en ce que** ledit composé fluoré a une température d'ébullition à une pression de 1 bar supérieure à 25°C.

Dans un mode particulier de réalisation de l'invention le composé fluoré est un perfluoroalkane, et, plus particulièrement, du perfluorohexane.

Préférablement, la tension de vapeur dudit composé fluoré à température ambiante est comprise entre 1 mbar et 1 bar.

Dans un mode préféré de réalisation de la présente invention, la pression partielle dudit composé fluoré dans ledit gaz porteur est régulée par contrôle de la température d'un bain dudit composé fluoré dans lequel le gaz porteur est injecté avant injection dans le plasma.

Dans un mode particulier de réalisation de l'invention, le substrat comporte un polymère, en particulier du PVC.

### Description de l'invention

La présente invention divulgue un procédé de dépôt d'une couche polymérique fluorée par une technologie plasma opérant à pression. Elle permet de déposer une couche de polymère fluoré par l'intermédiaire d'un composé fluoré qui est injecté dans le plasma, ou dans la zone de post-décharge de celui-ci. Dans l'exemple choisi, le monomère est un liquide à température ambiante (25°C), le perfluorohexane, et est emporté dans le plasma par l'intermédiaire d'un gaz porteur, l'argon. Dans le cas présent, le plasma est généré dans une décharge à barrière diélectrique, l'échantillon à traiter étant placé à l'intérieur de la décharge, ou à la sortie immédiate de celle-ci (post-décharge).

La présente invention a en outre l'avantage de permettre de traiter toute surface pour autant que la géométrie de la décharge soit adaptée, et a l'avantage de procéder en une seule étape, simple et rapide.

Dans les exemples ci-après, le substrat est constitué d'un film de PVC (polychlorure de vinyle), sans que cela soit limitatif, étant entendu pour l'homme de l'art que cette technologie est immédiatement transposable à tous types de substrat.

### Exemples de réalisation

### Exemple 1

L'exemple 1 présente un dépôt de perfluorohexane sur PVC réalisé en post-décharge dans les conditions suivantes :
Un film de PVC de 4 cm sur 4 cm, de la marque Solvay est découpé, nettoyé au méthanol et à l'isooctane et placé à la sortie (à 0.05 cm) d'une torche à plasma froid (figure 1) (Décharge à barrière diélectrique) fonctionnant à pression atmosphérique. Le monomère fluoré (perfluorohexane) est placé dans un bulleur en verre (pyrex) plongé dans un vase Dewar contenant un mélange d'acétone et carboglace. La température du mélange, et donc du monomère est d'environ - 80 °C. Un flux d'argon est alors envoyé dans le bulleur, moyennant une surpression de 1,375 bar au départ. Le mélange argon/perfluorohexane gazeux est emporté jusqu'à l'intérieur de la torche. Un plasma est initié à une tension de 3200 volts et une fréquence de 16 kHz pendant 1 minute.
Après traitement, l'hydrophobicité de l'échantillon a augmenté.
Le tableau 1 montre l'angle de contact de l'échantillon avant traitement plasma, après un traitement plasma argon, et après un traitement plasma Argon/perfluorohexane.

**Tableau 1 :**

| *Echantillon* | *Angle de contact* |
|---|---|
| PVC non traité | 82° |
| PVC traité par plasma argon | 40° |
| PVC traité par plasma argon/perfluorohexane | 89° |

| | |
|---|---|
| Angle de contact de l'eau sur le PVC avant et après traitement plasma. Exemple 1 | |

### Exemple 2

L'exemple 2 présente un dépôt de perfluorohexane sur PVC réalisé dans une décharge à barrière diélectrique dans les conditions suivantes L'échantillon est fixé sur l'intérieur de l'électrode externe d'une décharge à barrière diélectrique cylindrique. L'électrode « chaude », celle à laquelle est appliquée la tension, est l'électrode interne, recouverte d'un godet d'alumine. Un ciment d'alumine assure l'étanchéité (figure 2).
Le monomère fluoré est apporté dans la décharge comme dans l'exemple 1. Un traitement de 1 minute à une tension de 3000 V et une fréquence de 20 kHz est appliqué par la suite.
Les angles de contact mesurés avant traitement, après traitement à l'argon, et après traitement avec le mélange argon/monomère sont repris dans le tableau 2. A titre de comparaison, l'angle de contact du PTFE (polytétrafluoroéthylène) de la littérature varie entre 102° et 130°.

**Tableau 2 :**

| *Echantillon* | *Angle de contact* |
|---|---|
| PVC non traité | 82° |
| PVC traité par plasma argon | 22° |
| PVC traité par plasma argon/perfluorohexane | 114° |
| PVC traité par plasma argon/perfluorohexane après 1 semaine de vieillissement | 112° |

| | |
|---|---|
| Angle de contact de l'eau sur le PVC avant et après traitement plasma. Exemple 2 | |

La présence non ambigue d'une couche fluorée à la surface du film de PVC est prouvée par spectroscopie des photoélectrons X. Les spectres ci-dessous (figure 3) reprennent un full survey et un grossissement de la zone du carbone. La présence de fluor de groupes CF2 est clairement identifiée via le pic du fluor situé à 689 eV et la position du pic du carbone, 291,5 eV (figure 3).
La stabilité de la couche déposée est attestée par la conservation de la valeur de l'angle de contact après vieillissement (dans l'air) pendant une semaine (tableau 2).

Le procédé peut s'appliquer à tous les plasmas atmosphériques froids, quel que soit le mode d'injection de l'énergie (pas seulement les DBD, mais les RF, les microondes,...).

Le procédé peut s'appliquer à toutes les surfaces devant être recouvertes par une couche fluorée : verre, acier, polymère, céramique, peinture, métal, oxyde métallique, mixte, gel.

Le procédé permet de générer une couche fluorée à partir de tout monomère fluoré gazeux ou liquide à température ambiante.

Une couche hydrophobe pourra être déposée uniquement si le monomère de départ ne contient pas d'oxygène, ni d'hydrogène.

## Revendications

1. Procédé pour déposer une couche fluorée sur un substrat, comprenant l'injection d'un mélange gazeux comprenant un composé fluoré et un gaz porteur dans une zone de décharge ou de post-décharge d'un plasma atmosphérique à une pression comprise entre 0,8 et 1,2 bar, dans lequel ledit composé fluoré a une température d'ébullition à une pression de 1 bar supérieure à 25°C.

2. Procédé selon la revendication 1 **caractérisé en ce que** le composé fluoré est un perfluoroalkane.

3. Procédé selon la revendication 2 **caractérisé en ce que** le perfluoroalkane est du perfluorohexane.

4. Procédé selon l'une quelconque des revendications précédentes **caractérisé en ce que** la tension de vapeur dudit composé fluoré à température ambiante est comprise entre 1 mbar et 1 bar.

5. Procédé selon l'une quelconque des revendications précédentes **caractérisé en ce que** la pression partielle dudit composé fluoré dans ledit gaz porteur est régulée par contrôle de la température d'un bain dudit composé fluoré dans lequel le gaz porteur est injecté avant injection dans le plasma.

6. Procédé selon l'une quelconque des revendications précédentes **caractérisé en ce que** le substrat comprend un polymère.

7. Procédé selon la revendication 8 **caractérisé en ce que** le substrat comprend du polychlorure de vinyle.
